# EUROPÄISCHE PATENTSCHRIFT

(11) **EP 3 749 792 B1**
(45) Veröffentlichungstag und Bekanntmachung des Hinweises auf die Patenterteilung: **09.06.2021**
(21) Anmeldenummer: 18753327.8
(22) Anmeldetag: 30.07.2018
(51) Int. Cl.: C22C 11/04

(54) **VERFAHREN ZUR HYDROMETALLURGISCHEN AUFARBEITUNG EINER EDELMETALL-ZINN-LEGIERUNG**
NOBLE METAL TIN ALLOYS AND THEIR HYDROMETALLURGICAL PROCESSING
ALLIAGES DE MÉTAUX PRÉCIEUX ET D'ÉTAIN ET LEUR TRAITEMENT HYDROMÉTALLURGIQUE

(30) Priorität: 09.02.2018 EP 18155948
(43) Veröffentlichungstag der Anmeldung: 16.12.2020
(73) Patentinhaber: Heraeus Deutschland GmbH & Co. KG, 63450 Hanau (DE)
(72) Erfinder: RÖHLICH, Christoph, 63456 Hanau (DE)
(74) Vertreter: Heraeus IP
(86) Internationale Anmeldenummer: PCT/EP2018/070531
(87) Internationale Veröffentlichungsnummer: WO 2019/154530

(56) Entgegenhaltungen:
- CN-A- 105 842 102
- CN-B- 103 966 450
- ROBERTA SANTOS MARINHO ET AL: "Recovery of platinum, tin and indium from spent catalysts in chloride medium using strong basic anion exchange resins", JOURNAL OF HAZARDOUS MATERIALS, ELSEVIER, AMSTERDAM, NL, Bd. 192, Nr. 3, 9. Juni 2011 (2011-06-09), Seiten 1155-1160, XP028275857, ISSN: 0304-3894, DOI: 10.1016/J.JHAZMAT.2011.06.021 [gefunden am 2011-07-08]
- MARINHO R S ET AL: "Recovery of platinum from spent catalysts by liquidliquid extraction in chloride medium", JOURNAL OF HAZARDOUS MATERIALS, ELSEVIER, AMSTERDAM, NL, Bd. 179, Nr. 1-3, 15. Juli 2010 (2010-07-15), Seiten 488-494, XP027044888, ISSN: 0304-3894 [gefunden am 2010-05-11]
- AUDO C ET AL: "Synthesis of platinum-tin/alumina reforming catalysts from a well-defined platinum-tin precursor complex", CATALYSIS TODAY, ELSEVIER, AMSTERDAM, NL, Bd. 65, Nr. 2-4, 20. Februar 2001 (2001-02-20), Seiten 157-162, XP027361248, ISSN: 0920-5861 [gefunden am 2001-02-20]

## Beschreibung

Die Erfindung betrifft ein Verfahren zur hydrometallurgischen Aufarbeitung bestimmter aus (i) Gold und/oder Platin, (ii) Palladium, Silber und/oder Kupfer, (iii) Zinn sowie gegebenenfalls (iv) einem oder mehreren anderen Elementen bestehender Legierungen mit einem bestimmten Gold und/oder Platin : Zinn-Gewichtsverhältnis.
Gold, Platin, Palladium und Silber sind Edelmetalle; bei Kupfer und Zinn handelt es sich um Nichtedelmetalle.
Gold und/oder Platin einerseits und Palladium, Silber und/oder Kupfer auf der anderen Seite enthaltende Legierungen, beispielsweise Gold-Silber-Legierungen wie beispielsweise Dore-Metall, werden üblicherweise hydrometallurgisch aufgearbeitet, indem sie zunächst in einem ersten Schritt mit Salpetersäure behandelt werden, wobei die im Vergleich zu Gold und Platin unedleren Metalle Palladium, Silber bzw. Kupfer als Nitrat in Lösung gehen. Gold bzw. Platin im verbleibenden Rückstand können in einem anschließenden Schritt mit einem Salzsäure und geeignetes Oxidationsmittel umfassenden Medium als Tetrachlorogold- bzw. Hexachloroplatinsäure in Lösung gebracht werden. Enthalten besagte Legierungen auch Zinn, so kann dieser Trennungsgang oftmals nicht ohne weiteres durchgeführt werden. Es wird vermutet, dass aus dem Zinn während des ersten Schritts bei Kontakt mit der Salpetersäure voluminöses, äußerst feinpartikuläres und aufgrund seiner oftmals gelartigen Natur den weiteren Ablauf des Trennungsgangs, insbesondere die Schritte der Fest-Flüssig-Trennung enorm erschwerendes Zinndioxid gebildet wird. Der dabei gebildete Gold bzw. Platin umfassende und mit dem Zinndioxid vergesellschaftete Rückstand erfordert einen zusätzlichen, beispielsweise pyrometallurgischen Trennungsschritt. Roberta a Santos Marinho, 'Recovery of platinum, tin and indium from spent catalysts in chloride medium using strong basic anion exchange resins', Journal of Hazardous Materials 192 (2011) 1155-1160, offenbart ein hydrometallurgisches Verfahren zur Gewinnung von Platin.

Die Anmelderin hat festgestellt, dass die beschriebenen Probleme überraschenderweise vermieden werden können, sobald vorerwähnte Edelmetall-Zinn-Legierungen insbesondere ein bestimmtes Gold und/oder Platin : Zinn-Gewichtsverhältnis aufweisen. Es wird angenommen, dass sich dann im Verlauf des vorerwähnten Trennungsgangs nicht etwa Zinndioxid, sondern eine von der Salpetersäure alleine nicht angreifbare, Zinn sowie Gold und/oder Platin umfassende Legierung bildet, die im anschließenden Schritt mit dem Salzsäure und geeignetes Oxidationsmittel umfassenden Medium unter Bildung von Hexachlorozinnsäure sowie Tetrachlorogoldsäure und/oder Hexachloroplatinsäure in Lösung gebracht werden kann.

Die Erfindung betrifft ein Verfahren zur hydrometallurgischen Aufarbeitung einer Edelmetall-Zinn-Legierung bestehend aus (i) 0,45 bis 25 Gew.-% mindestens eines Metalls A ausgewählt aus der Gruppe bestehend aus Gold und Platin, (ii) 35 bis 99,2 Gew.-% mindestens eines Metalls B ausgewählt aus der Gruppe bestehend aus Palladium, Silber und Kupfer, (iii) 0,3 bis 30 Gew.-% Zinn und (iv) 0 bis 50 Gew.-% mindestens eines von Gold, Platin, Palladium, Silber, Kupfer und Zinn verschiedenen Elements mit einem Metall A : Zinn-Gewichtsverhältnis von ≥ 0,7 : 1, bevorzugt im Bereich von 1 : 1 bis 10 : 1. Das Verfahren umfasst die Schritte:
(a1) gezieltes Auswählen der Edelmetall-Zinn-Legierung
   oder
(a2) gezieltes Herstellen der Edelmetall-Zinn-Legierung,
(b) Lösen salpetersäure-löslicher Bestandteile der Edelmetall-Zinn-Legierung mit Salpetersäure unter Bildung einer salpetersauren Lösung umfassend das mindestens eine Metall B als gelöstes Nitrat und eines ungelösten Rückstandes,
(c) Abtrennen des ungelösten Rückstandes von der salpetersauren Lösung, und
(d) Lösen des abgetrennten Rückstandes in einem Salzsäure und mindestens ein Oxidationsmittel umfassenden Medium.

Es ist erfindungswesentlich, dass die Edelmetall-Zinn-Legierung in Verfahrensschritt (a1) gezielt so ausgewählt oder in Verfahrensschritt (a2) gezielt so hergestellt wird, dass sie sich aus den Bestandteilen (i) 0,45 bis 25 Gew.-%, bevorzugt 3 bis 20 Gew.-% mindestens eines Metalls A ausgewählt aus der Gruppe bestehend aus Gold und Platin, (ii) 35 bis 99,2 Gew.-%, bevorzugt 40 bis 95 Gew.-% mindestens eines Metalls B ausgewählt aus der Gruppe bestehend aus Palladium, Silber und Kupfer, (iii) 0,3 bis 30 Gew.-%, bevorzugt 2 bis 17,5 Gew.-% Zinn und (iv) 0 bis 50 Gew.-% mindestens eines von Gold, Platin, Palladium, Silber, Kupfer und Zinn verschiedenen Elements zu 100 Gew.-% zusammensetzt und zugleich ein Metall A : Zinn-Gewichtsverhältnis von ≥ 0,7 : 1, bevorzugt im Bereich von 1 : 1 bis 10 : 1 aufweist. Dem Fachmann ist klar, dass das Metall A : Zinn-Gewichtsverhältnis angesichts der Gewichts-Mengenverhältnisse der Bestandteile (i) bis (iv) keine Werte > 83,3 : 1 annehmen kann.

Bevorzugt besteht die Edelmetall-Zinn-Legierung aus (i) 3 bis 20 Gew.-% mindestens eines Metalls A ausgewählt aus der Gruppe bestehend aus Gold und Platin, (ii) 40 bis 95 Gew.-% mindestens eines Metalls B ausgewählt aus der Gruppe bestehend aus Palladium, Silber und Kupfer, (iii) 2 bis 17,5 Gew.-% Zinn und (iv) 0 bis 50 Gew.-% mindestens eines von Gold, Platin, Palladium, Silber, Kupfer und Zinn verschiedenen Elements mit einem Metall A : Zinn-Gewichtsverhältnis im Bereich von 1 : 1 bis 10 : 1.

Bei der bzw. den wie vorerwähnt zusammengesetzten Edelmetall-Zinn-Legierungen handelt es sich um erfindungswesentlich zusammengesetzte Edelmetall-Zinn-Legierungen, hierin auch als "Edelmetall-Zinn-Legierung vom erfindungswesentlich zusammengesetzten Typ" oder als "die Edelmetall-Zinn-Legierung" bezeichnet. Offenbar bildet die erfindungswesentliche Zusammensetzung der Edelmetall-Zinn-Legierung eine wesentliche Voraussetzung für eine erfolgreiche und komplikationslose Durchführung des erfindungsgemäßen Verfahrens mit Vermeidung der vorerwähnten Probleme bei der Fest-Flüssig-Trennung.

In der den Verfahrensschritt (a1) aufweisenden Ausführungsform des erfindungsgemäßen Verfahrens wird die Edelmetall-Zinn-Legierung gezielt ausgewählt, insbesondere unter Edelmetall-Zinn-Legierungen. Die gezielte Auswahl erfolgt dabei so, dass die vorerwähnten erfindungswesentlichen Bedingungen bezüglich Zusammensetzung und damit einhergehend auch des Metall A : Zinn-Gewichtsverhältnisses erfüllt sind. Die Edelmetall-Zinn-Legierung vom erfindungswesentlich zusammengesetzten Typ kann demnach schon fertig vorliegen und in den Verfahrensschritten (b) bis (d) hydrometallurgisch aufgearbeitet werden.

In der den Verfahrensschritt (a2) aufweisenden Ausführungsform des erfindungsgemäßen Verfahrens hingegen wird die Edelmetall-Zinn-Legierung zunächst gezielt so hergestellt, dass die vorerwähnten erfindungswesentlichen Bedingungen bezüglich Zusammensetzung und damit einhergehend auch des Metall A : Zinn-Gewichtsverhältnisses erfüllt sind. Selbstverständlich kann die Edelmetall-Zinn-Legierung dabei durch Legieren der sie ausmachenden Metalle bzw. Elemente hergestellt werden. Aus dem Gesamtkontext der vorliegenden Patentanmeldung erschließt es sich für den Fachmann jedoch, dass die Edelmetall-Zinn-Legierung im Allgemeinen bevorzugt nicht direkt durch Legieren der sie ausmachenden Metalle bzw. Elemente hergestellt wird. Vielmehr kann die Edelmetall-Zinn-Legierung in Verfahrensschritt (a2) nach einer der folgenden, dem Fachmann an sich bekannten Vorgehensweisen (a2-1) bis (a2-5) gezielt hergestellt werden. Der Fachmann weiß, wie er dabei im jeweiligen Fall die Ausgangsmaterialien nach Art und Menge geschickt auswählen und kombinieren kann, um zu einer Edelmetall-Zinn-Legierung vom erfindungswesentlichen Typ zu gelangen.

Die Vorgehensweise (a2-1) umfasst oder besteht im Einschmelzen mindestens eines zu recycelnden Wertstoffmaterials unter Bildung eines Mehrphasensystems umfassend eine untere Phase aus geschmolzener Edelmetall-Zinn-Legierung vom erfindungswesentlich zusammengesetzten Typ und eine obere Phase aus geschmolzener Schlacke mit niedrigerer Dichte, gegebenenfalls unter Zusatz von Sammlermetall und/oder Schlackebildner und/oder Reduktionsmittel, und Abtrennen der oberen Phase von der unteren Phase unter Ausnutzung des Dichteunterschieds, gefolgt von Abkühlen und Erstarren lassen der voneinander abgetrennten Schmelzen, und Vereinnahmen der erstarrten Edelmetall-Zinn-Legierung.

Es handelt sich um ein unter Schlackebildung verlaufendes pyrometallurgisches Verfahren, das in einem sogenannten Smelter durchgeführt werden kann.

Bei dem zu recycelnden Wertstoffmaterial kann es sich um ein einziges Wertstoffmaterial oder um ein Gemisch verschiedener Wertstoffmaterialien handeln. Das mindestens eine zu recycelnde Wertstoffmaterial kann neben Edelmetall und Nichtedelmetall auch mindestens eine davon verschiedene Substanz umfassen, letztere insbesondere ausgewählt aus anorganischen refraktären Materialien, d.h. anorganischen nichtmetallischen bei hohen Temperaturen beispielsweise im Bereich von 200 bis 650 °C sich physikalisch und chemisch nicht oder praktisch nicht verändernden Materialien. Beispiele für anorganische refraktäre Materialien umfassen Siliziumdioxid, Aluminiumoxid, Calciumoxid, Eisenoxid, Calciumsulfat, Calciumphosphat und Zinndioxid. Die mindestens eine von Edelmetall und Nichtedelmetall verschiedene Substanz kann beispielsweise Bestandteil, gegebenenfalls alleiniger Bestandteil von Keramikfiltermaterialien, Strahlmitteln, Schleifmitteln und/oder anorganischen Trägermaterialien, beispielsweise Katalysatorträgermaterialien, sein bzw. gewesen sein.

Das mindestens eine zu recycelnde Wertstoffmaterial kann aus einer oder mehreren verschiedenen Quellen stammen. Es kann sich um Minenkonzentrat und/oder um einen oder mehrere Abfälle oder Abfallgemische handeln. Beispiele für Abfallarten umfassen Abfall aus der Schmuckherstellung, Abfall aus dem Dentalbereich, Elektronikschrott, Edelmetallschrott, Edelmetall enthaltenden Abfall aus Edelmetall verarbeitenden Betrieben, Edelmetall-Kehricht, verbrauchte Edelmetallkatalysatoren, Edelmetallkatalysatorstäube, edelmetallhaltige Schlacke, Edelmetallgekrätze, edelmetallhaltigen und gegebenenfalls getrockneten Schlamm, beispielsweise aus Elektroraffinationsprozessen, und Abraum aus Edelmetallminen.

Die Vorgehensweise (a2-2) umfasst oder besteht im Behandeln einer geschmolzenen von der Edelmetall-Zinn-Legierung vom erfindungswesentlich zusammengesetzten Typ verschiedenen Legierung mit einem Oxidationsmittel wie insbesondere Sauerstoff unter Bildung eines Mehrphasensystems umfassend eine untere Phase aus geschmolzener Edelmetall-Zinn-Legierung vom erfindungswesentlich zusammengesetzten Typ und eine obere Phase aus geschmolzener Schlacke mit niedrigerer Dichte, in der sich gebildete Oxidationsprodukte wiederfinden, gegebenenfalls unter Zusatz von Sammlermetall und/oder Schlackebildner, und Abtrennen der oberen Phase von der unteren Phase unter Ausnutzung des Dichteunterschieds, gefolgt von Abkühlen und Erstarren lassen der voneinander abgetrennten Schmelzen, und Vereinnahmen der erstarrten Edelmetall-Zinn-Legierung.

Es handelt sich um ein unter Schlackebildung verlaufendes pyrometallurgisches Verfahren, das beispielsweise in einem Konverter durchgeführt werden kann.

Die Vorgehensweise (a2-3) umfasst oder besteht im Legieren mindestens zweier voneinander verschiedener Legierungen, gegebenenfalls unter Zulegieren mindestens eines Elements, beispielsweise Metalls, unter Bildung einer Edelmetall-Zinn-Legierung vom erfindungswesentlich zusammengesetzten Typ. Bei den mindestens zwei voneinander verschiedenen Legierungen kann es sich um mindestens zwei voneinander verschiedene Edelmetall-Zinn-Legierungen vom erfindungswesentlich zusammengesetzten Typ oder um mindestens zwei voneinander und vom erfindungswesentlich zusammengesetzten Typ verschiedene Edelmetall-Zinn-Legierungen oder um mindestens eine Edelmetall-Zinn-Legierung vom erfindungswesentlich zusammengesetzten Typ und mindestens eine vom erfindungswesentlich zusammengesetzten Typ verschiedene Edelmetall-Zinn-Legierung handeln. Im Allgemeinen ist mindestens eine der mindestens zwei voneinander verschiedenen Legierungen keine Edelmetall-Zinn-Legierung. Häufig handelt es sich bei keiner der mindestens zwei voneinander verschiedenen Legierungen um eine Edelmetall-Zinn-Legierung.

Die Vorgehensweise (a2-4) umfasst oder besteht im Zulegieren mindestens eines Elements, beispielsweise eines Metalls, zu einer Legierung unter Bildung einer Edelmetall-Zinn-Legierung vom erfindungswesentlich zusammengesetzten Typ. Die das Zulegieren erlebende Legierung kann dabei zwar selber schon eine Edelmetall-Zinn-Legierung vom erfindungswesentlich zusammengesetzten Typ sein; im Allgemeinen ist sie jedoch keine Edelmetall-Zinn-Legierung vom erfindungswesentlich zusammengesetzten Typ.

Die Vorgehensweise (a2-5) umfasst oder besteht im Abdestillieren von Zinn, beispielsweise überschüssigem Zinn, aus einer Legierung, gegebenenfalls mit Unterstützung durch Vakuum bzw. unter vermindertem Druck unter Bildung einer Edelmetall-Zinn-Legierung vom erfindungswesentlichen Typ. Die das Abdestillieren von Zinn erlebende Legierung kann dabei zwar selber schon eine Edelmetall-Zinn-Legierung vom erfindungswesentlich zusammengesetzten Typ sein; im Allgemeinen ist sie jedoch keine Edelmetall-Zinn-Legierung vom erfindungswesentlich zusammengesetzten Typ.

Die Verfahrensweisen (a2-2) bis (a2-5) bedürfen keiner weiteren Erläuterung, da deren grundlegende Verfahrensprinzipien dem Fachmann bekannt sind.

In Schritt (b) des erfindungsgemäßen Verfahrens werden salpetersäure-lösliche bzw. die salpetersäure-löslichen Bestandteile der in Schritt (a1) gezielt ausgewählten oder in Schritt (a2) gezielt hergestellten Edelmetall-Zinn-Legierung mit Salpetersäure unter Bildung einer salpetersauren Lösung umfassend das mindestens eine Metall B als gelöstes Nitrat und eines ungelösten Rückstandes gelöst.

Die in Schritt (b) verwendete Salpetersäure wirkt oxidierend und hat eine Konzentration beispielsweise im Bereich von 10 bis 67 Gew.-%.

Schritt (b) kann bei Temperaturen beispielsweise im Bereich von 20°C bis Siedetemperatur durchgeführt werden.

Offenbar kommt es nicht zur eingangs erwähnten Bildung voluminösen, feinpartikulären und gegebenenfalls gelartigen Zinndioxids. Der Gold bzw. Platin umfassende ungelöste Rückstand erfordert keinen zusätzlichen chemischen Behandlungs- oder Trennungsschritt vor Durchführung des Verfahrensschritts (d). Offenbar ist der ungelöste Rückstand nicht mit störendem Zinndioxid vergesellschaftet bzw. umfasst zumindest im Wesentlichen kein solches oder ist frei davon.

In Schritt (c) des erfindungsgemäßen Verfahrens wird der in Schritt (b) gebildete ungelöste Rückstand von der salpetersauren Lösung abgetrennt. Dabei können übliche dem Fachmann bekannte Fest-Flüssig-Trennverfahren eingesetzt werden, beispielsweise Dekantieren, Abhebern, Abfiltrieren oder geeignete Kombinationen solcher Trennverfahren.

Wie gesagt, der in Schritt (c) abgetrennte Rückstand erfordert keinen zusätzlichen chemischen Behandlungs- oder Trennungsschritt vor Durchführung des Verfahrensschritts (d).

In Schritt (d) des erfindungsgemäßen Verfahrens wird der in Schritt (c) von der salpetersauren Lösung abgetrennte ungelöste Rückstand in einem Salzsäure und mindestens ein Oxidationsmittel umfassenden Medium gelöst. Abhängig vom mindestens einen Metall A der Edelmetall-Zinn-Legierung kann dabei eine Lösung umfassend Hexachlorozinnsäure sowie Tetrachlorogoldsäure oder Hexachlorozinnsäure sowie Hexachloroplatinsäure oder Hexachlorozinnsäure sowie Tetrachlorogoldsäure und Hexachloroplatinsäure gebildet werden.

Die in Schritt (d) verwendete Salzsäure hat eine Konzentration beispielsweise im Bereich von 3 bis 12 mol/L.

Das mindestens eine Oxidationsmittel kann insbesondere ausgewählt werden aus der Gruppe bestehend aus Salpetersäure, Chloraten, Nitraten, Bromaten, Iodaten, Chloriten, Bromiten, loditen, Hypochloriten, Hypobromiten, Hypoioditen, Perchloraten, Ozon, Ozoniden, Superoxiden, Sauerstoff, Chlor, Brom, lod, Peroxoverbindungen, Permanganaten und Chromaten.

Schritt (d) kann bei Temperaturen beispielsweise im Bereich von 20°C bis Siedetemperatur durchgeführt werden.

### Beispiele

### Erfindungsgemäße Beispiele 1-6:

Legierungen mit der in nachfolgender Tabelle angegebenen Zusammensetzung wurden mit je 4 ml 53 gew.-%iger Salpetersäure pro Gramm Legierung versetzt und vorsichtig von Raumtemperatur bis auf 100°C unter Rühren erhitzt. Die Legierungen lösten sich dabei teilweise unter Bildung eines schwarzen bis metallisch glänzenden Rückstandes und von NOx-Gas auf. Das Ausbleiben der NOx-Entwicklung signalisierte das Ende der Lösereaktion (Dauer zwischen 2 und 7 Stunden). Nach dem Abkühlen konnte die jeweilige erhaltene Mischung innerhalb eines Zeitraums von 10 bis 60 Minuten filtriert und der Rückstand mehrfach mit Wasser ausgewaschen werden.

Der ausgewaschene Rückstand wurde entweder mit Königswasser (Mischung aus 75 ml 10M Salzsäure und 25 ml 53 gew.-%iger Salpetersäure) versetzt, oder mit 6M Salzsäure auf ein Gesamtvolumen von 100 ml aufgefüllt. Die Mischung wurde unter Rühren auf 80°C erwärmt und, so noch nicht geschehen, mit 53 gew.-%iger Salpetersäure versetzt, bis bei weiterer Zugabe keine Veränderung der Reaktionsmischung und keine weitere NOx-Bildung mehr zu erkennen war (10 bis 20 ml der 53 gew.-%igen Salpetersäure). Der Rückstand löste sich unter Bildung einer gelb bis orange gefärbten klaren Lösung. Nach dem Abkühlen konnte die jeweilige erhaltene Mischung innerhalb eines Zeitraums von 10 bis 60 Minuten filtriert und der Rückstand mit 6M Salzsäure ausgewaschen werden.

| | | Gew.-% | | | | | |
|---|---|---|---|---|---|---|---|
| Beispiel | Gramm Legierung | Metall B | Metall A | | Sn | andere Elemente | Gewichts-Verhältnis Au+Pt : Sn |
| | | | Au | Pt | | | |
| 1 | 15,41 | Ag 56,1 | 16,2 | 1,24 | 15,6 | Zn 3,3 | 1,12 :1 |
| | | Cu 11,6 | | | | Fe 1,0 | |
| | | Pd 3,74 | | | | Ni 0,4 | |
| | | | | | | Co 0,6 | |
| 2 | 12,36 | Ag 32,1 Cu 9,0 | 6,7 | 0,45 | 9,85 | Zn 0,5 | 0,73 : 1 |
| | | Pd 1,3 | | | | Fe 4,9 | |
| 3 | 15,33 | Ag 44,3 | 17,2 | 1,36 | 14,5 | Zn 3,0 | 1,28 : 1 |
| | | Cu 9,8 | | | | Ni 0,6 | |
| | | Pd 3,9 | | | | Fe 0,2 | |
| 4 | 23,00 | Ag 55 | 14,5 | 1,25 | 7,9 | Co 0,7 | 1,99 : 1 |
| | | Cu 10,2 | | | | Fe 0,6 | |
| | | Pd 3,9 | | | | Ni 0,6 | |
| | | | | | | Zn 0,6 | |
| 5 | 9,08 | Ag 34,2 | 10,6 | 0,97 | 5,8 | | 1,99 : 1 |
| | | Cu 43,26 | | | | Zn 0,47 | |
| | | Pd 2,72 | | | | Ni 0,4 | |
| 6 | 9,36 | Ag 54,97 | 16,36 | 1,45 | 5,96 | Zn 0,49 | 2,99 : 1 |
| | | Cu 10,0 | | | | Ni 0,46 | |
| | | Pd 4,23 | | | | Fe 0,1 | |
| | | | | | | Co 0,1 | |

### Vergleichsbeispiele 7 bis 9:

Legierungen mit der in nachfolgender Tabelle angegebenen Zusammensetzung wurden mit je 4 ml 53 gew.-%iger Salpetersäure pro Gramm Legierung versetzt und vorsichtig von Raumtemperatur bis auf 100°C unter Rühren erhitzt. Die Legierungen lösten sich dabei teilweise unter Bildung eines purpurfarbenen voluminösen Rückstandes und von NOx-Gas auf. Das Ausbleiben der NOx-Entwicklung signalisierte das Ende der Lösereaktion (Dauer zwischen 2 und 7 Stunden). Nach dem Abkühlen konnte die jeweilige erhaltene Mischung innerhalb eines Zeitraums von 10 bis 60 Minuten filtriert und der Rückstand mehrfach mit Wasser ausgewaschen werden.

Die purpurne Farbe des Rückstands zeigte die Bildung von Au-Partikeln in Zinndioxid-Matrix ("Cassius'scher Goldpurpur") an. Eine Phasenanalyse an einer Probe des Rückstands mittels Röntgendiffraktometrie ergab Zinndioxid als Hauptphase.

Der ausgewaschene Rückstand wurde mit 6M Salzsäure auf 200 ml aufgefüllt, unter Rühren auf 80°C erwärmt, und es wurden entweder 4,5M Natriumchloratlösung oder 53 gew.-%ige Salpetersäure zugetropft, bis das Redoxpotential der Mischung >900mV vs. Ag/AgCl-Standardelektrode betrug. Die Mischung verfärbte sich dabei von purpurfarben zu gelb und es bildete sich eine milchige Suspension.

Die Mischung wurde abkühlen gelassen und durch einen Blauband-Papierfilter filtriert. Dabei wurde in keinem Fall ein klares Filtrat erhalten, da feine weiße Partikel durch den Filter drangen. Die Filtration verlief langsam und war in keinem Fall innerhalb eines Zeitraums unter 6 Stunden durchführbar. Bisweilen bildete die Mischung eine stabile Suspension mit einer gelartigen bis schleimigen Konsistenz, die den Filter verstopfte und keine Fest/Flüssig-Trennung ermöglichte.

| | | Gew.-% | | | | | |
|---|---|---|---|---|---|---|---|
| Beispiel | Gramm Legierung | Metall B | Metall A | | Sn | andere | Gewichts-Verhältnis Au+Pt : Sn |
| | | | Au | Pt | | Elemente | |
| 7 | 125,6 | Ag 50 | 1,2 | 0,11 | 26 | Pb 1,7 | 0,05 : 1 |
| | | Cu 17 | | | | Bi 2,4 | |
| | | Pd 0,45 | | | | Ni 0,14 | |
| | | | | | | Fe 0,3 | |
| 8 | 89,05 | | 3,0 | 0,25 | 26 | Pb 1,5 | 0,125 : 1 |
| | | Ag 47,5 | | | | Bi 2,0 | |
| | | Cu 16 | | | | Zn 1,0 | |
| | | Pd 0,9 | | | | Co 0,3 | |
| | | | | | | Ni 0,2 | |
| | | | | | | Fe 0,5 | |
| 9 | 67,98 | Ag 64 | 4,4 | 0,3 | 7,7 | | 0,61 : 1 |
| | | Cu 18 | | | | Pb 0,66 | |
| | | Pd 1,2 | | | | | |

### Vergleichsbeispiel 10:

Eingesetzt wurde ein Metallknopf der Zusammensetzung 18 Gew.-% Cu, 26 Gew.-% Sn, 49 Gew.-% Ag, 0,7 Gew.-% Au, 0,35 Gew.-% Pd, 1,7 Gew.-% Pb, 2,4 Gew.-% Bi, 1 Gew.-% Zn, 0,3 Gew.-% Fe, 0,13 Gew.-% Ni, 0,12 Gew.-% Co; Gewichts-Verhältnis Au : Sn = 0,027 : 1. Der Metallknopf wurde zerteilt und jeweils ein Fragment von ca. 10 g jeweils in ein Becherglas gegeben und mit 4 ml 53 gew.%iger Salpetersäure je Gramm Legierung übergossen und mit Wasser verdünnt um ¾- und ½-konzentrierte Salpetersäure zu erhalten:

| | | | |
|---|---|---|---|
| Metall | 9,91 g | 9,44 g | 9,53 g |
| Salpetersäure | 40 ml | 40 ml | 40 ml |
| Wasser | 0 ml | 40 ml | 13,3 ml |
| Konzentration der Salpetersäure | konzentriert | ½-konzentriert | ¾-konzentriert |

Sofort begann eine lebhafte Lösereaktion. Nach 5 Stunden bei Raumtemperatur hatte sich eine grüne Lösung gebildet. Es wurde auf 100°C unter Rühren für 4 Stunden erhitzt. Das Metallknopf-Fragment zerfiel jeweils und es bildete sich eine purpurrote Suspension; teilweise war ein weißer Niederschlag sichtbar.

Die Mischung wurde über Nacht bei Raumtemperatur gerührt, dann weitere 3 Stunden bei 100°C. Anfangs war nach Erhitzen noch eine Reaktion zu erkennen, dann nicht mehr. Es wurde unter Rühren abkühlen gelassen Die überstehende Lösung wurde über Blaubandfilter filtriert. Die Rückstände wurden direkt in ein Becherglas gegeben und mit 6M Salzsäure auf ca. 100 ml aufgefüllt. Unter Rühren wurde bei 60°C 4.5M Natriumchloratlösung zugetropft. Nach 0,2 ml Zugabe hatte sich die Mischung jeweils von violett nach milchig gelb verfärbt. Insgesamt wurde jeweils 1 mL Natriumchloratlösung zugegeben. Es wurde 1,5 Stunden gerührt, dann das überschüssige Chlorat verkocht und die Lösung abkühlen gelassen. Die Mischungen wurden filtriert, wobei wieder jeweils ein weißer Niederschlag beobachtet wurde, welcher so fein war, dass er durch den Filter hindurchdrang.

## Patentansprüche

1. Verfahren zur hydrometallurgischen Aufarbeitung einer Edelmetall-Zinn-Legierung bestehend aus (i) 0,45 bis 25 Gew.-% mindestens eines Metalls A ausgewählt aus der Gruppe bestehend aus Gold und Platin, (ii) 35 bis 99,2 Gew.-% mindestens eines Metalls B ausgewählt aus der Gruppe bestehend aus Palladium, Silber und Kupfer, (iii) 0,3 bis 30 Gew.-% Zinn und (iv) 0 bis 50 Gew.-% mindestens eines von Gold, Platin, Palladium, Silber, Kupfer und Zinn verschiedenen Elements mit einem Metall A : Zinn-Gewichtsverhältnis von ≥ 0,7 : 1, umfassend die Schritte:
(a1) gezieltes Auswählen der Edelmetall-Zinn-Legierung
oder
(a2) gezieltes Herstellen der Edelmetall-Zinn-Legierung,
(b) Lösen salpetersäure-löslicher Bestandteile der Edelmetall-Zinn-Legierung mit Salpetersäure unter Bildung einer salpetersauren Lösung umfassend das mindestens eine Metall B als gelöstes Nitrat und eines ungelösten Rückstandes,
(c) Abtrennen des ungelösten Rückstandes von der salpetersauren Lösung, und
(d) Lösen des abgetrennten Rückstandes in einem Salzsäure und mindestens ein Oxidationsmittel umfassenden Medium.

2. Verfahren nach Anspruch 1, wobei die Edelmetall-Zinn-Legierung aus (i) 3 bis 20 Gew.-% mindestens eines Metalls A ausgewählt aus der Gruppe bestehend aus Gold und Platin, (ii) 40 bis 95 Gew.-% mindestens eines Metalls B ausgewählt aus der Gruppe bestehend aus Palladium, Silber und Kupfer, (iii) 2 bis 17,5 Gew.-% Zinn und (iv) 0 bis 50 Gew.-% mindestens eines von Gold, Platin, Palladium, Silber, Kupfer und Zinn verschiedenen Elements mit einem Metall A : Zinn-Gewichtsverhältnis im Bereich von 1 : 1 bis 10 : 1 besteht.

3. Verfahren nach Anspruch 1 oder 2, wobei Schritt (a2) ausgewählt ist aus einer der Vorgehensweisen (a2-1) - (a2-5):
- Vorgehensweise (a2-1) umfassend Einschmelzen mindestens eines zu recycelnden Wertstoffmaterials unter Bildung eines Mehrphasensystems umfassend eine untere Phase aus der geschmolzenen Edelmetall-Zinn-Legierung und eine obere Phase aus geschmolzener Schlacke mit niedrigerer Dichte, gegebenenfalls unter Zusatz von Sammlermetall und/oder Schlackebildner und/oder Reduktionsmittel, und Abtrennen der oberen Phase von der unteren Phase unter Ausnutzung des Dichteunterschieds, gefolgt von Abkühlen und Erstarren lassen der voneinander abgetrennten Schmelzen, und Vereinnahmen der erstarrten Edelmetall-Zinn-Legierung,
- Vorgehensweise (a2-2) umfassend Behandeln einer geschmolzenen von der Edelmetall-Zinn-Legierung verschiedenen Legierung mit einem Oxidationsmittel unter Bildung eines Mehrphasensystems umfassend eine untere Phase aus der geschmolzenen Edelmetall-Zinn-Legierung und eine obere Phase aus geschmolzener Schlacke mit niedrigerer Dichte, in der sich gebildete Oxidationsprodukte wiederfinden, gegebenenfalls unter Zusatz von Sammlermetall und/oder Schlackebildner, und Abtrennen der oberen Phase von der unteren Phase unter Ausnutzung des Dichteunterschieds, gefolgt von Abkühlen und Erstarren lassen der voneinander abgetrennten Schmelzen, und Vereinnahmen der erstarrten Edelmetall-Zinn-Legierung,
- Vorgehensweise (a2-3) umfassend Legieren mindestens zweier voneinander verschiedener Legierungen, gegebenenfalls unter Zulegieren mindestens eines Elements unter Bildung der Edelmetall-Zinn-Legierung,
- Vorgehensweise (a2-4) umfassend Zulegieren mindestens eines Elements zu einer Legierung unter Bildung der Edelmetall-Zinn-Legierung,
- Vorgehensweise (a2-5) umfassend Abdestillieren von Zinn aus einer Legierung unter Bildung der Edelmetall-Zinn-Legierung.

4. Verfahren nach Anspruch 3, wobei das mindestens eine zu recycelnde Wertstoffmaterial neben Edelmetall und Nichtedelmetall mindestens eine davon verschiedene Substanz umfasst.

5. Verfahren nach Anspruch 4, wobei die mindestens eine von Edelmetall und Nichtedelmetall verschiedene Substanz ausgewählt ist aus der Gruppe anorganischer refraktärer Materialien.

6. Verfahren nach Anspruch 5, wobei die Gruppe der anorganischen refraktären Materialen aus Siliziumdioxid, Aluminiumoxid, Calciumoxid, Eisenoxid, Calciumsulfat, Calciumphosphat und Zinndioxid besteht.

7. Verfahren nach Anspruch 4, wobei die mindestens eine von Edelmetall und Nichtedelmetall verschiedene Substanz Bestandteil von Keramikfiltermaterialien, Strahlmitteln, Schleifmitteln und/oder anorganischen Trägermaterialien ist.

8. Verfahren nach Anspruch 3, wobei das mindestens eine zu recycelnde Wertstoffmaterial ausgewählt ist aus der Gruppe bestehend aus Minenkonzentraten, Abfällen und Abfallgemischen, wobei der oder die Abfälle ausgewählt sind aus der Gruppe bestehend aus Abfall aus der Schmuckherstellung, Abfall aus dem Dentalbereich, Elektronikschrott, Edelmetallschrott, Edelmetall enthaltender Abfall aus Edelmetall verarbeitenden Betrieben, Edelmetall-Kehricht, verbrauchte Edelmetallkatalysatoren, Edelmetallkatalysatorstäube, edelmetallhaltige Schlacke, Edelmetallgekrätze, edelmetallhaltiger und gegebenenfalls getrockneter Schlamm und Abraum aus Edelmetallminen.

9. Verfahren nach einem der vorhergehenden Ansprüche, wobei die in Schritt (b) verwendete Salpetersäure eine Konzentration im Bereich von 10 bis 67 Gew.-% hat.

10. Verfahren nach einem der vorhergehenden Ansprüche, wobei die in Schritt (d) verwendete Salzsäure eine Konzentration im Bereich von 3 bis 12 mol/L hat.

11. Verfahren nach einem der vorhergehenden Ansprüche, wobei das in Schritt (d) verwendete mindestens eine Oxidationsmittel ausgewählt ist aus der Gruppe bestehend aus Salpetersäure, Chloraten, Nitraten, Bromaten, lodaten, Chloriten, Bromiten, loditen, Hypochloriten, Hypobromiten, Hypoioditen, Perchloraten, Ozon, Ozoniden, Superoxiden, Sauerstoff, Chlor, Brom, lod, Peroxoverbindungen, Permanganaten und Chromaten.

## Claims

1. A process for hydrometallurgical processing of a noble metal-tin alloy consisting of (i) 0.45 to 25% by weight of at least one metal A selected from the group consisting of gold and platinum, (ii) 35 to 99.2% by weight of at least one metal B selected from the group consisting of palladium, silver, and copper, (iii) 0.3 to 30% by weight of tin, and (iv) 0 to 50% by weight of at least one element other than gold, platinum, palladium, silver, copper, and tin, with a metal A : tin weight ratio of ≥ 0.7 : 1, comprising the steps of:
(a1) systematic selection of the noble metal-tin alloy
or
(a2) systematic production of the noble metal-tin alloy,
(b) dissolving nitric acid-soluble constituents of the noble metal-tin alloy with nitric acid by forming a nitic acid solution comprising the at least one metal B as dissolved nitrate and an undissolved residue,
(c) separating the undissolved residue from the nitric acid solution, and
(d) dissolving the separated residue in a medium comprising hydrochloric acid and at least one oxidising agent.

2. The process according to claim 1, wherein the noble metal-tin alloy consists of (i) 3 to 20% by weight of at least one metal A selected from the group consisting of gold and platinum, (ii) 40 to 95% by weight of at least one metal B selected from the group consisting of palladium, silver, and copper, (iii) 2 to 17.5% by weight of tin, and (iv) 0 to 50% by weight of at least one element other than gold, platinum, palladium, silver, copper, and tin, with a metal A : tin weight ratio in the range of 1 : 1 to 10 : 1.

3. The process according to claim 1 or 2, wherein step (a2) is selected from one of the procedures (a2-1) - (a2-5):
- procedure (a2-1) comprising melting at least one recyclable material to be recycled by forming a multi-phase system comprising a lower phase of the molten noble metal-tin alloy, and an upper phase of molten slag of lower density, optionally by adding collecting metal and/or slag forming agent and/or reducing agent, and separating the upper phase from the lower phase by utilizing the density difference, followed by cool-down of the separated molten materials and allowing them to solidify, and collecting the solidified noble metal-tin alloy,
- procedure (a2-2) comprising treating a molten alloy, which differs from the noble metal-tin alloy, with an oxidising agent by forming a multi-phase system comprising a lower phase of the molten noble metal-tin alloy, and an upper phase of molten slag of lower density, in which formed oxidation products are present, optionally by adding collecting metal and/or slag forming agent, and separating the upper phase from the lower phase by utilizing the density difference, followed by cool-down of the separated molten materials and allowing them to solidify, and collecting the solidified noble metal-tin alloy,
- procedure (a2-3) comprising alloying at least two alloys, which are different from one another, optionally by adding at least one element to the alloy by forming the noble metal-tin alloy,
- procedure (a2-4) comprising adding at least one element to an alloy by forming the noble metal-tin alloy,
- procedure (a2-5) comprising distilling off tin from an alloy by forming the noble metal-tin alloy.

4. The process according to claim 3, wherein in addition to noble metal and base metal, the at least one recyclable material to be recycled comprises at least one substance other than noble metal and base metal.

5. The process according to claim 4, wherein the at least one substance other than noble metal and base metal is selected from the group of inorganic refractory materials.

6. The process according to claim 5, wherein the group of the inorganic refractory materials consists of silicon dioxide, aluminium oxide, calcium oxide, iron oxide, calcium sulphate, calcium phosphate, and tin dioxide.

7. The process according to claim 4, wherein the at least one substance other than noble metal and base metal is a constituent of ceramic filter materials, blasting mediums, abrasives and/or inorganic carrier materials.

8. The process according to claim 3, wherein the at least one recyclable material to be recycled is selected from the group consisting of mining concentrates, waste products and mixed waste products, wherein the waste product or products are selected from the group consisting of waste product from the jewellery manufacture, waste product from the dental sector, electronics scrap, noble metal scrap, noble metal-containing waste from noble metal-processing businesses, noble metal refuse, spent noble metal catalysts, noble metal catalyst dusts, noble metal-containing slag, noble metal dross, noble metal-containing and optionally dried sludge, and excavation material from noble metal mines.

9. The process according to any one of the preceding claims, wherein the nitric acid used in step (b) has a concentration in the range of 10 to 67% by weight.

10. The process according to any one of the preceding claims, wherein the hydrochloric acid used in step (d) has a concentration in the range of 3 to 12 mol/L.

11. The process according to any one of the preceding claims, wherein the at least one oxidising agent used in step (d) is selected from the group consisting of nitric acid, chlorates, nitrates, bromates, iodates, chlorites, bromites, iodites, hypochlorites, hypobromites, hypoiodites, perchlorates, ozone, ozonides, superoxides, oxygen, chlorine, bromine, iodine, peroxo compounds, parmanganates, and chromates.

## Revendications

1. Procédé de traitement hydrométallurgique d'un alliage de métal noble et d'étain composé (i) de 0,45 à 25% en poids d'au moins un métal A sélectionné dans le groupe composé d'or et de platine, (ii) de 35% à 99,2% en poids d'au moins un métal B sélectionné dans le groupe composé de palladium, d'argent et de cuivre, (iii) de 0,3 à 30% en poids d'étain et (iv) de 0 à 50% en poids d'au moins un élément différent de l'or, de la platine, du palladium, de l'argent, du cuivre et de l'étain avec un métal A : rapport pondéral d'étain ≥ 0,7 : 1, comprenant les étapes suivantes :
(a1) sélection ciblée de l'alliage de métal noble et d'étain
ou
(a2) fabrication ciblée de l'alliage de métal noble et d'étain,
(b) dissolution de composants de l'alliage de métal noble et d'étain, solubles dans l'acide nitrique, avec de l'acide nitrique pour former une solution d'acide nitrique comprenant au moins un métal B comme nitrate dissous et un résidu non dissous,
(c) séparation du résidu non dissous de la solution d'acide nitrique et
(d) dissolution du résidu séparé dans un milieu contenant de l'acide chlorhydrique et au moins un agent oxydant.

2. Procédé selon la revendication n°1, dans lequel l'alliage de métal noble et d'étain est composé (i) de 3 à 20% en poids d'au moins un métal A sélectionné dans le groupe composé d'or et de platine, (ii) de 40% à 95% en poids d'au moins un métal B sélectionné dans le groupe composé de palladium, d'argent et de cuivre, (iii) de 2 à 17,5% en poids d'étain et (iv) de 0 à 50% en poids d'au moins un élément différent de l'or, de la platine, du palladium, de l'argent, du cuivre et de l'étain avec un métal A : rapport pondéral d'étain compris entre 1 : 1 et 10 : 1.

3. Procédé selon la revendication n°1 ou n°2, dans lequel l'étape (a2) est sélectionnée à partir de l'une des procédures (a2-1) - (a2-5) :
- procédure (a2-1) comprenant la fusion d'au moins un matériau à recycler pour former un système à plusieurs phases comportant une phase inférieure à partir de l'alliage de métal noble et d'étain fondu et une phase supérieure à partir de scories fondues avec une densité plus faible, le cas échéant en ajoutant du métal de collecte et/ou des scorifiants et/ou des agents réducteurs, ainsi que la séparation de la phase supérieure et de la phase inférieure en exploitant une différence de densité, suivie du refroidissement et de la solidification de la fusion séparée, et la prise de l'alliage de métal noble et d'étain solidifié.
- procédure (a2-2) comprenant le traitement d'un alliage fondu, différent de l'alliage de métal noble et d'étain, avec un agent oxydant pour former un système à plusieurs phases comportant une phase inférieure à partir de l'alliage de métal noble et d'étain fondu et une phase supérieure à partir de scories fondues avec une densité plus faible, dans laquelle se retrouvent des produits oxydants formés, le cas échéant en ajoutant du métal de collecte et/ou des scorifiants, ainsi que la séparation de la phase supérieure et de la phase inférieure en exploitant une différence de densité, suivie du refroidissement et de la solidification de la fusion séparée, et la prise de l'alliage de métal noble et d'étain solidifié.
- procédure (a2-3) comprenant l'alliage d'au moins deux alliages différents l'un de l'autre, le cas échéant en ajoutant au moins un élément pour former l'alliage de métal noble et d'étain.
- procédure (a2-4) comprenant l'ajout d'au moins un élément à un alliage pour former l'alliage de métal noble et d'étain.
- procédure (a2-5) comprenant la distillation de l'étain à partir d'un alliage pour former l'alliage de métal noble et d'étain.

4. Procédé selon la revendication n°3, dans lequel le matériau à recycler ou au moins un matériau à recycler est composé, outre le métal noble et le métal commun, d'au moins une substance différente de ceux-ci.

5. Procédé selon la revendication n°4, dans lequel la substance différente du métal noble et du métal commun ou au moins une substance différente du métal noble et du métal commun est sélectionnée dans le groupe de matières inorganiques réfractaires.

6. Procédé selon la revendication n°5, dans lequel le groupe de matières inorganiques réfractaires est composé de dioxyde de silicium, d'alumine, d'oxyde de calcium, d'oxyde de fer, de sulfate de calcium, de phosphate de calcium et de dioxyde d'étain.

7. Procédé selon la revendication n°4, dans lequel la substance différente du métal noble et du métal commun ou au moins une substance différente du métal noble et du métal commun est un composant des matériaux de filtrage céramique, des agents de grenaillage, des matériaux abrasifs et/ou des matériaux supports inorganiques.

8. Procédé selon la revendication n°3, dans lequel la matière à recycler ou au moins une matière à recycler est sélectionnée dans le groupe composé de concentrés miniers, de déchets et de mélanges de déchets, le ou les déchets étant sélectionnés dans le groupe composé de déchets provenant de la fabrication de bijoux, de déchets provenant du secteur dentaire, de déchets électroniques, de déchets de métal noble, de déchets contenant du métal noble issu d'entreprises transformant le métal noble, de détritus de métal noble, de catalyseurs en métal noble usagés, de poussières de catalyseurs en métal noble, de scories contenant du métal noble, de débris contenant du métal noble, de boues contenant du métal noble et, le cas échéant, séchées ainsi que de déblais issus de mines de métal noble.

9. Procédé selon l'une des revendications précédentes, dans lequel l'acide nitrique utilisé dans l'étape (b) présente une concentration comprise 10 et 67% en poids.

10. Procédé selon l'une des revendications précédentes, dans lequel l'acide chlorhydrique utilisé dans l'étape (d) présente une concentration comprise 3 et 12 mol/l.

11. Procédé selon l'une des revendications précédentes, dans lequel l'agent oxydant utilisé dans l'étape (d) ou au moins un agent oxydant utilisé dans l'étape (d) est sélectionné dans le groupe composé d'acide nitrique, de chlorates, de nitrates, de bromates, d'iodates, de chlorites, de bromites, d'iodites, d'hypochlorites, d'hypobromites, d'hypoiodites, de perchlorates, d'ozone, d'ozonides, de superoxydes, d'oxygène, de chlore, de brome, d'iode, de composés peroxo, de permanganates et de chromates.
